# FASCICULE DE BREVET EUROPEEN

(11) **EP 0 947 591 B1**
(45) Date de publication et mention de la délivrance du brevet: **04.02.2004**
(21) Numéro de dépôt: 99400602.1
(22) Date de dépôt: 12.03.1999
(51) Int. Cl.: C21D 8/06, C22C 38/40

(54) **Acier inoxydable austénitique pour l'élaboration notamment de fil**
Rostfreier austenitischer Stahl, geeignet zur Herstellung von Drähten
Stainless austenitic steel suitable for the manufacture of wires

(30) Priorité: 18.03.1998 FR 9803263
(43) Date de publication de la demande: 06.10.1999
(73) Titulaire: UGINE-SAVOIE IMPHY, 73400 Ugine (FR)
(72) Inventeur: Havette, Etienne, 73200 Mercury (FR)
(74) Mandataire: Neyret, Daniel Jean Marie

(56) Documents cités:
- EP-A- 0 567 365
- EP-A- 0 738 783
- FR-A- 2 456 785
- US-A- 5 314 549
- PATENT ABSTRACTS OF JAPAN vol. 96, no. 007, 31 juillet 1996 & JP 08 060308 A (DAIDO SEEL CO.LTD.), 5 mars 1996

## Description

La présente invention concerne un acier inoxydable austénitique pour l'élaboration notamment de fil, ayant une propreté inclusionnaire adaptée pour une utilisation dans le domaine du tréfilage de fil de diamètre inférieur à 0,3 mm et dans le domaine de la réalisation de pièces soumises à la fatigue.

On désigne par aciers inoxydables, les alliages de fer contenant au moins 10,5% de chrome. D'autres éléments entrent dans la composition des aciers afin de modifier leur structure et leurs propriétés.

Les aciers inoxydables austénitiques ont une composition déterminée. La structure austénitique est assurée après transformation, par un traitement thermique de type hypertrempe.

Du point de vue métallurgique, il est connu que certains éléments d'alliage entrant dans la composition des aciers favorisent l'apparition de la phase ferrite de structure métallographique de type cubique centré. Ces éléments sont dit alpha-gènes. Parmi ceux-ci figurent le chrome, le molybdène, le silicium.

D'autres éléments dits gamma-gènes favorisent l'apparition de la phase austénite de structure métallographique de type cubique à faces centrées. Parmi ces éléments figurent le carbone, l'azote, le manganèse, le cuivre, le nickel.

Dans le domaine par exemple du tréfilage, il est connu que pour obtenir un fil de diamètre inférieur à 0,3 mm, dit fin, l'acier inoxydable utilisé ne doit pas comporter d'inclusions dont la taille génère la casse de fil lors du tréfilage.

Dans l'élaboration des aciers inoxydables austénitiques, comme pour tous les autres aciers élaborés avec des moyens conventionnels et économiquement adaptés à la production de masse, la présence d'inclusions de type sulfures ou oxydes est systématique et irrémédiable. En effet, les aciers inoxydables peuvent, à l'état liquide, contenir en solution, du fait des procédés d'élaboration, des teneurs en oxygène et en soufre inférieures à 1000 ppm. Au cours du refroidissement de l'acier à l'état liquide ou solide, la solubilité des éléments oxygène et soufre diminue et l'énergie de formation des oxydes ou des sulfures est atteinte. On assiste alors à l'apparition d'inclusions formées d'une part, de composés de type oxydes contenant des atomes d'oxygène et des éléments d'alliage avides de réagir avec l'oxygène tels que calcium, magnésium, aluminium, silicium, manganèse, chrome, et d'autre part, de composés de type sulfures contenant des atomes de soufre et des éléments d'alliage avides de réagir avec le soufre tels que manganèse, chrome, calcium, magnésium. Il peut apparaître également des inclusions qui sont des composés mixtes de type oxysulfure.

Il est possible de réduire la quantité d'oxygène contenu dans l'acier inoxydable en utilisant des réducteurs puissants tels que magnésium, aluminium, calcium, titane ou une combinaison de plusieurs d'entre eux mais ces réducteurs conduisent tous à la création d'inclusions riches en MgO, Al₂O₃, CaO ou TiO₂ qui sont sous la forme de réfractaires cristallisés, durs et indéformables dans les conditions de laminage de l'acier inoxydable. La présence de ces inclusions génère des incidents par exemple de tréfilage et des casses de fatigue sur les produits élaborés avec l'acier inoxydable.

Il est connu la demande de brevet FR 95 04 782 (EP-A-738783) qui traite d'un acier inoxydable austénitique pour la réalisation de fil pouvant être utilisé dans le domaine du tréfilage et dans le domaine de la réalisation de pièces soumises à la fatigue.

Il a été constaté que l'acier inoxydable décrit ne présentait pas, d'une manière générale, en fonction des différentes compositions, des performances fiables aussi bien du point de vue du nombre de casses au tréfilage que du point de vue de tenue à la fatigue. En d'autres termes, les compositions de l'acier d'écrites dans la demande de brevet de l'art antérieur ne donnent pas toutes entière satisfaction, du fait notamment, de la définition beaucoup trop large du domaine inclusionnaire.

Il a été mis en évidence, une zone fermée dans le domaine inclusionnaire, définie par des intervalles de teneurs en éléments résiduels spécifiques qui assurent des performances optimales et fiables notamment, en tréfilage et fatigue.

L'invention définie dans la revendication 1 a pour but la réalisation d'un acier inoxydable austénitique ayant une propreté inclusionnaire sélectionnée, acier pouvant être utilisé notamment dans le domaine du tréfilage en diamètre inférieur à 0,3 mm et dans le domaine de la réalisation de pièces soumises à la fatigue.

L'invention a pour objet un acier inoxydable austénitique de composition pondérale suivante:
- 5.10⁻³% ≤ carbone ≤ 200. 10⁻³%
- 5.10⁻³% ≤ azote ≤ 400. 10⁻³%
- 0,2% ≤ manganèse ≤ 10%,
- 12% ≤ chrome ≤ 23%
- 0,1% ≤ nickel ≤ 17%,
- 0,1% ≤ silicium ≤ 2%,
dans lequel les éléments résiduels sont contrôlés de manière que :
- 0% ≤ soufre ≤ 100.10⁻⁴%,
- 40.10⁻⁴% ≤ oxygène total ≤ 120.10⁻⁴%,
- 0% < aluminium ≤ 5.10⁻⁴%
- 0% ≤ magnésium ≤ 0,5.10⁻⁴%
- 0 % < calcium ≤ 5.10-4%
- 0% ≤ titane ≤ 4.10⁻⁴%
- des impuretés inhérentes à la fabrication,
et dans lequel des inclusions d'oxydes ont, sous forme de mélange vitreux, les proportions pondérales suivantes:
- 40% ≤ SiO₂ ≤ 60%
- 5% ≤ MnO ≤ 50%
- 1% ≤ CaO ≤30%
- 0% ≤ MgO ≤ 4%
- 5% ≤ Al₂O₃ ≤ 25%
- 0% ≤ Cr₂O₃ ≤ 4%
- 0% ≤ TiO₂ ≤ 4%,
les oxydes dont sont composées les inclusions satisfaisant la relation suivante :

%Cr₂O3 + %TiO2 + %MgO < 10%.

Les autres caractéristiques préférées de l'invention sont :
- la composition de l'acier comprend moins de 50.10⁻⁴ % de soufre.
- la composition de l'acier comprend en outre moins de 3% de molybdène.
- la composition de l'acier comprend en outre moins de 4% de cuivre.

La description qui suit et les figures annexées, le tout donné à titre d'exemple non limitatif fera bien comprendre l'invention.

Les figures 1 et 2 présentent respectivement une image d'un exemple d'inclusion peu déformée, épaisse et une image d'un exemple d'inclusions contenues dans un acier selon l'invention.

L'acier selon l'invention contient dans sa composition pondérale de 5.10⁻³% à 200. 10⁻³% de carbone, de 5.10⁻³% à 400.10⁻³% d'azote, de 0,2% à 10% de manganèse, de 12% à 23% de chrome, de 0,1% à 17% de nickel, de 0,1 % à 2% de silicium, et en particulier des éléments résiduels contrôlés de manière que leur composition pondérale soit la suivante : plus de 0% à 100.10⁻⁴% de soufre, de 40.10⁻⁴% à 120.10⁻⁴% d'oxygène total, plus de 0% à 5.10⁻⁴% d'aluminium, de 0% à 0,5.10⁻⁴% de magnésium, plus de 0% à 5.10⁻⁴% de calcium, de 0% à 4.10⁻⁴% de titane.
- des impuretés inhérentes à la fabrication,
et dans lequel des inclusions d'oxydes ont, sous forme de mélange vitreux, les proportions pondérales suivantes:
- 40% ≤ SiO₂ ≤ 60%
- 5% ≤ MnO ≤ 50%
- 1 % ≤ CaO ≤ 30%
- 0% ≤ MgO ≤ 4%
- 5% ≤ Al₂O₃ ≤ 25%
- 0% ≤ Cr₂O₃ ≤ 4%
- 0% ≤ TiO₂ ≤ 4%,
les oxydes dont sont composés les inclusions satisfaisant la relation suivante :

%Cr₂O3 + %TiO2 + %MgO < 10%.

Le carbone, l'azote, le chrome, le nickel, le manganèse, le silicium sont les éléments habituels permettant l'obtention d'un acier inoxydable austénitique.

Les teneurs en manganèse, chrome, soufre, en proportion sont choisies pour générer des sulfures déformables de composition bien déterminée.

Les intervalles de composition des éléments en silicium et manganèse, en proportion, assurent selon l'invention, la présence d'inclusions de type silicate, riches en SiO₂ et contenant une quantité non négligeable de MnO.

Le molybdène peut être ajouté à la composition de l'acier inoxydable austénitique pour améliorer la tenue en corrosion, avec une teneur maximale de 3%.

Le cuivre peut être également ajouté à la composition de l'acier selon l'invention car il améliore les propriétés de déformation à froid et de ce fait, stabilise l'austénite. Cependant le teneur en cuivre est limitée à 4% pour éviter des difficultés de transformation à chaud car le cuivre abaisse sensiblement la limite supérieure de température de réchauffage de l'acier avant laminage.

Les intervalles en oxygène total, aluminium et calcium permettent, selon l'invention, d'obtenir des inclusions de type silicate de manganèse contenant une fraction non nulle de Al₂O₃ et de CaO. L'aluminium et le calcium contenus dans la composition de l'acier assurent, dans les inclusions recherchées, la présence de plus de 1% de CaO et plus de 5% de Al₂O₃.

Les valeurs des teneurs en oxygène total sont selon l'invention comprises entre 40 ppm et 120 ppm.

Pour une teneur en oxygène total inférieure à 40 ppm, l'oxygène fixe les éléments magnésium, calcium, aluminium et ne forme pas d'inclusion d'oxydes riches en SiO₂ et MnO.

Pour une teneur en oxygène total supérieure à 120 ppm, il y aura dans la composition des oxydes plus de 4% de Cr₂O₃, ce qui favorise la cristallisation que l'on cherche à éviter.

La teneur en calcium est inférieure à 5. 10⁻⁴% de façon que les inclusions recherchées ne contiennent pas plus de 30% de CaO.

La teneur en aluminium est inférieure à 5.10⁻⁴% pour éviter que les inclusions recherchées contiennent plus de 25% de Al₂O₃, ce qui favorise également une cristallisation non désirée.

Il est concevable, après avoir réalisé selon un procédé conventionnel et économique, un acier contenant des inclusions de type oxyde et sulfure, de le raffiner pour faire disparaître ces inclusions en utilisant des procédés de refusion lents et peu rentables économiquement tels que les procédés de refusion sous vide (Vacuum Argon Remelting ) ou de refusion sous laitier ( Electro Slag Remelting ).

Ces procédés de refusion ne permettent d'éliminer que partiellement, par décantation dans la flaque de liquide, les inclusions déjà présentes sans modifier leur nature et leur composition.

L'invention concerne un acier inoxydable austénitique contenant des inclusions de composition choisie obtenue volontairement, la composition étant en relation avec la composition globale de l'acier, de telle sorte que les propriétés physiques de ces inclusions favorisent leur déformation lors de la transformation à chaud de l'acier.

Selon l'invention, l'acier inoxydable austénitique contient des inclusions de composition déterminée qui ont leur point de ramollissement proche de la température de laminage de l'acier et telles que l'apparition de cristaux plus durs que l'acier à la température de laminage comme notamment les composées définis, SiO₂, sous forme de tridymite, christobalite, quartz; 3CaO-SiO₂; CaO; MgO; Cr₂O₃; anorthite, mullite, gehlenite, corindon, spinelle du type Al₂O₃-MgO ou Al₂O₃-Cr₂O₃-MnO-MgO; CaO-Al₂O₃; CaO-6Al₂O₃; CaO-2Al₂O₃; TiO₂ est inhibée.

Selon l'invention, l'acier contient principalement des inclusions d'oxyde de composition telle que celles-ci forment un mélange vitreux ou amorphe pendant toutes les opérations successives de mise en forme de l'acier. La viscosité des inclusions choisies est suffisante pour que la croissance des particules cristallisées d'oxydes dans les inclusions résultantes de l'invention soit totalement inhibée du fait que, dans une inclusion d'oxyde, la diffusion à courte distance est faible et les déplacements convectifs sont très limités. Ces inclusions restées vitreuses dans le domaine de température des traitements à chaud de l'acier présentent également une dureté et un module d'élasticité plus faibles que des inclusions cristallisées de composition correspondante. Ainsi les inclusions peuvent être encore déformées, écrasées et allongées, lors d'opération par exemple de tréfilage, et la concentration de contraintes au voisinage des inclusions est fortement diminuée, ce qui atténue de façon importante le risque d'apparition, par exemple, de fissures de fatigue ou des casses au tréfilage.

Selon l'invention, l'acier inoxydable austénitique contient des inclusions d'oxydes de composition définie telle que leur viscosité dans le domaine des températures de laminage à chaud de l'acier ne soit pas trop élevée. De ce fait, la contrainte d'écoulement de l'inclusion est nettement plus faible que celle de l'acier dans les conditions de laminage à chaud dont les températures sont généralement comprises entre 800°C et 1350°C. Ainsi les inclusions d'oxydes se déforment en même temps que l'acier lors du laminage à chaud et donc après laminage, ces inclusions sont parfaitement allongées, et d'épaisseur très faible, c'est à dire inférieure à 5 ou 10 micromètres, ce qui permet d'éviter tout problème de casse lors, par exemple, d'une opération de tréfilage.

Les inclusions décrites ci-dessus sont selon l'invention, réalisées avec les moyens d'élaboration classiques et très productifs d'une aciérie électrique pour aciers inoxydables tels que four électrique, convertisseur AOD ou VOD, métallurgie en poche et coulée continue.

Avec les procédés classiques d'élaboration et de coulée, décrits précédemment, la distribution en taille des inclusions sur le produit brut de coulée est relativement indépendante de la composition de celles-ci. Donc, avant laminage à chaud, on retrouve dans les aciers les mêmes tailles et la même distribution d'inclusions.

Les inclusions d'oxydes ci dessous présentant les propriétés favorables décrites sont selon l'invention composées d'un mélange vitreux de SiO₂; MnO, CaO, Al₂O₃, MgO, Cr₂O₃, TiO₂ et éventuellement, de trace de FeO, dans les proportions pondérales suivantes :
- 40% ≤ SiO₂ ≤ 60%
- 5% ≤ MnO ≤ 50%
- 1 % ≤ CaO ≤ 30%
- 0% ≤ MgO ≤ 4%
- 5% ≤ Al₂O₃ ≤ 25%
- 0% ≤ Cr₂O₃ ≤ 4%
- 0% ≤ TiO₂ ≤ 4%.

Si la teneur en SiO₂ est inférieure à 40%, la viscosité des inclusions d'oxydes est trop faible et le mécanisme de croissance de cristaux d'oxyde n'est pas inhibé. Si SiO₂ est supérieur à 60%, il se forme des particules nocives très dures de silice sous forme de trydimite ou de christobalite ou de quartz.

La teneur en MnO, comprise entre 5% et 50% permet d'abaisser fortement le point de ramollissement du mélange d'oxydes contenant notamment SiO₂, CaO, Al₂O₃ et favorise la création d'inclusions qui restent dans un état vitreux dans les conditions de laminage de l'acier selon l'invention.

Lorsque la teneur en CaO est supérieure à 30%, il se forme des cristaux de CaO-SiO₂ ou (Ca,Mn)O-SiO₂.

Pour une teneur en MgO supérieur à 4%, il se forme des cristaux de MgO; 2MgO-SiO₂; MgO-SiO₂; Al₂O₃-MgO, qui sont des phases extrêmement dures.

Si Al₂O₃ est inférieur à 5%, il se forme des cristaux de wollastonite et lorsque Al₂O₃ est supérieur à 25%, apparaissent des cristaux de mullite, d'anorthite, de corindon, de spinelles notamment de type Al₂O₃-MgO ou Al₂O₃-Cr₂O₃-MgO-MnO ou bien encore d'aluminates du type CaO-6Al₂O₃ ou CaO-2Al₂O₃ ou CaO-Al₂O₃, ou de gehlenite.

Avec plus de 4% de Cr₂O₃ apparaissant également des cristaux durs de Cr₂O₃ ou Al₂O₃-Cr₂O₃-MgO-MnO , CaO-Cr₂O₃, MgO-Cr₂O₃. Selon une forme de l'invention la teneur en soufre doit être inférieure ou égale à 50.10⁻⁴% pour obtenir des inclusions de sulfure d'épaisseur ne dépassant pas 5 µm sur produit laminé. En effet, les inclusions de type sulfure de manganèse et de chrome sont parfaitement déformables dans les conditions de l'invention.

Les inclusions de type oxyde et sulfure sont généralement considérées comme néfastes vis à vis des propriétés d'emploi pour le tréfilage en fil fin et pour la tenue en fatigue, notamment, en flexion et/ou en torsion. Il est usuel de caractériser la concentration en inclusions de type oxyde et sulfure par l'observation d'une coupe polie en sens long de laminage sur un fil machine laminé à chaud de diamètre compris entre 5 et 10 mm. On appelle propreté inclusionnaire le résultat de cette caractérisation réalisée selon différentes normes en fonction de l'utilisation finale.

Pour une inclusion observée, sur coupe polie de fil laminé, on mesure sa longueur et son épaisseur, puis on définit un facteur de forme qui est le rapport de la longueur sur l'épaisseur. Pour une inclusion qui s'est très bien déformée au cours des opérations de laminage, le facteur de forme est en général très élevé, c'est à dire pouvant atteindre 100 et plus, en conséquence, l'épaisseur de l'inclusion est extrêmement faible. Au contraire, une inclusion qui ne se déforme pas ou subit une faible déformation est caractérisée par un facteur de forme peu élevé, c'est à dire de l'ordre de 1, donc, l'épaisseur de l'inclusion reste élevée et du même ordre de grandeur que la taille de l'inclusion originelle sur produit brut de coulée. En conséquence, dans la suite de la description, on retient comme critère de caractérisation simple et efficace vis à vis des propriétés d'emploi du fil laminé, l'épaisseur de chaque inclusion observée sur le fil laminé.

Les figures 1 et 2 présentent respectivement sur une coupe polie sens long de fil laminé de diamètre 5,5 mm, un exemple d'inclusions très épaisses et peu déformées et un exemple d'inclusions fines et très bien déformées contenues dans l'acier selon l'invention.

La figure 1 présente un exemple d'inclusions très épaisses et peu déformées mises en évidence sur un fil laminé de 5,5 mm de diamètre.

La figure 2 présente un exemple d'inclusions trés bien déformées mises en évidence sur un fil laminé de diamètre 5,5 mm

Ces dernières inclusions ne présentent pas de nocivité vis à vis des applications de tréfilage fin en fil de diamètre inférieur à 0,3 mm ou de pièces soumises à la fatigue telles que des ressorts, renforts de pneumatique.

Il a été mis en évidence que l'ensemble des compositions ne satisfont pas, de manière fiable, les caractéristiques acceptables pour la réalisation de fil et pour des pièces soumises à fatigue. Selon la sélection des compositions, aussi bien pour les éléments résiduels que pour la composition des inclusions après élaboration de l'acier il est défini les critères de qualité inclusionnaire.

Le titane, le magnésium, le soufre, sont présents en quantités résiduelles et pourraient ne pas être contenus dans la composition de l'acier et par delà, dans la composition des inclusions.

Les tableaux 1 et 2 suivants présentent des aciers montrant l'influence de la composition de l'acier et de la composition des inclusions d'oxydes sur l'aptitude au tréfilage et à la tenue en fatigue. Il a été choisie la composition de base suivante dite composition de travail.

| | |
|---|---|
| % **C** | **0.072** |
| % **N** | **0.052** |
| % **Si** | **0,771** |
| % **Mn** | **0,736** |
| % **Cr** | **18,522** |
| % **Ni** | **8,773** |
| % **Mo** | **0.210** |
| % **Cu** | **0.310** |

**TABLEAU 1**

| ACIER | 1 | 2 | 2 | 3 | 4 | 5 | 6 |
|---|---|---|---|---|---|---|---|
| Ot ppm | 17 | 39 | 39 | 53 | 87 | 123 | 71 |
| Al ppm | 11 | 5 | 5 | 8 | 7 | 5 | 7 |
| Ca ppm | 4 | 7 | 7 | 6 | 8 | 1 | 2 |
| Mg ppm | 2 | 1 | 1 | 1 | 2 | 0,8 | 0,4 |
| Ti ppm | 4 | 8 | 8 | 7 | 45 | 2 | 38 |
| S ppm | 71 | 47 | 47 | 61 | 27 | 41 | 53 |

| nature des inclusions | | | | | | | |
|---|---|---|---|---|---|---|---|
| %SiO2 | 25,6 | 25,2 | | 29,1 | 18,6 | 47,4 | 9 |
| %CaO | 40,0 | 41,1 | | 23,1 | 8,7 | 1,2 | 2,9 |
| %MnO | 0,7 | | 2,5 | 7,4 | 8,8 | 32,3 | 6,7 |
| %Al2O3 | 21,1 | 28,1 | 71 | 27 | 8,1 | 7,2 | 8,8 |
| %MgO | 12,0 | 2,6 | 26,5 | 4,5 | 2,6 | 1,1 | 0,8 |
| %Cr2O3 | 0,1 | | | 1,6 | 6 | 8,7 | 7,5 |
| %TiO2 | 0,5 | 3 | | 7,1 | 44.9 | 2,1 | 56,3 |

**TABLEAU 2**

| ACIER | 7 | 8 | 9 | 10 | 11 | 12 |
|---|---|---|---|---|---|---|
| Ot ppm | 71 | 95 | 53 | 113 | 43 | 68 |
| Al ppm | 4 | 5 | 3 | 5 | 3 | 3 |
| Ca ppm | 3 | 5 | 3 | 5 | 3 | 2 |
| Mg ppm | 0,3 | 0,4 | 0,3 | 0,5 | 0,2 | 0,2 |
| Ti ppm | 2 | 1 | 2 | 3 | 1 | 2 |
| S ppm | 13 | 33 | 24 | 38 | 21 | 45 |

| nature des inclusions | | | | | | |
|---|---|---|---|---|---|---|
| %SiO2 | 41,2 | 47,5 | 41 | 48,9 | 40,9 | 42,4 |
| %CaO | 14,1 | 10,1 | 25,6 | 7,5 | 29,2 | 10,4 |
| %MnO | 18,3 | 24,7 | 10,2 | 28,1 | 7,8 | 15,6 |
| %Al2O3 | 17,9 | 11,6 | 16,5 | 8 | 17,7 | 23,2 |
| %MgO | 1,7 | 1,0 | 3,1 | 0,6 | 2,5 | 1,6 |
| %Cr2O3 | 4 | 3,8 | 2 | 3,6 | 1,4 | 3,3 |
| %TiO2 | 2,9 | 1,3 | 1,6 | 3,4 | 0,5 | 3,5 |

Le tableau 1 présente des compositions d'aciers considérées de qualité médiocre dans le domaine de l'aptitude au tréfilage et celle de la tenue en fatigue. Le tableau 2 présente des compositions d'acier selon l'invention ayant une propreté inclusionnaire générant une qualité remarquable dans les deux domaines en question.

## Revendications

1. Acier inoxydable austénitique pour la réalisation de fil pouvant être utilisé dans le domaine du tréfilage en diamètre inférieur à 0,3 mm et dans le domaine de la réalisation de pièces soumises à la fatigue, caractérisé en la composition pondérale suivante :
- 5.10⁻³% ≤ carbone ≤ 200. 10⁻³%
- 5.10⁻³% ≤ azote ≤ 400. 10⁻³%
- 0,2% ≤ manganèse ≤ 10%,
- 12% ≤ chrome ≤ 23%
- 0,1% ≤ nickel ≤ 17%,
- 0,1% ≤ silicium ≤ 2%,
le reste étant du fer et des impuretés inhérentes à la fabrication, dans lequel les éléments résiduels sont contrôlés de manière que :
- 0% ≤ soufre ≤ 100.10⁻⁴%,
- 40.10⁻⁴% ≤ oxygène total ≤ 120.10⁻⁴%,
- 0% < aluminium ≤ 5.10⁻⁴%
- 0% ≤ magnésium ≤ 0,5.10⁻⁴%
- 0 % < calcium ≤ 5.10⁻⁴%
- 0% ≤ titane ≤ 4.10⁻⁴%
et dans lequel des inclusions d'oxydes ont, sous forme de mélange vitreux, les proportions pondérales suivantes:
- 40% ≤ SiO₂ ≤ 60%
- 5% ≤ MnO ≤ 50%
- 1% ≤ CaO ≤30%
- 0% ≤ MgO ≤ 4%
- 5% ≤ Al₂O₃ ≤ 25%
- 0% ≤ Cr₂O₃ ≤ 4%
- 0% ≤ TiO₂ ≤ 4%,
les oxydes dont sont composées les inclusions satisfaisant la relation suivante :
%Cr₂O3 + %TiO2 + %MgO < 10%.

2. Acier selon la revendication 1, **caractérisé en ce que** sa composition comprend moins de 50.10⁻⁴% de soufre.

3. Acier selon la revendication 1, **caractérisé en ce que** sa composition comprend en outre moins de 3% de molybdène à la dépense de fer.

4. Acier selon la revendication 1, **caractérisé en ce que** sa composition comprend en outre moins de 4% de cuivre à la dépense de fer.

## Patentansprüche

1. Nichtrostender austenitischer Stahl zur Herstellung von Drähten, der auf dem Gebiet des Ziehens von Drähten auf einen Durchmesser unter 0,3 mm und auf dem Gebiet der Werkstücke, die Ermüdung unterliegen, eingesetzt werden kann, **gekennzeichnet durch** die folgende massebezogene Zusammensetzung:
- 5·10⁻³ % ≤ Kohlenstoff ≤ 200·10⁻³ %,
- 5·10⁻³ % ≤ Stickstoff ≤ 400·10⁻³ %,
- 0,2 % ≤ Mangan ≤ 10 %,
- 12 % ≤ Chrom ≤ 23 %,
- 0,1 % ≤ Nickel ≤ 17 %,
- 0,1 % ≤ Silicium ≤ 2 %,
wobei der Rest aus Eisen und aus der Verarbeitung stammenden Verunreinigungen besteht, und
wobei die übrigen Elemente so eingestellt werden, dass:
- 0 % ≤ Schwefel ≤ 100·10⁻⁴ %,
- 40·10⁻⁴ % ≤ Gesamtsauerstoff ≤ 120·10⁻⁴ %,
- 0 % < Aluminium ≤ 5·10⁻⁴ %,
- 0 % ≤ Magnesium ≤ 0,5·10⁻⁴ %,
- 0 % < Calcium ≤ 5·10⁻⁴ %,
- 0 % ≤ Titan ≤ 4·10⁻⁴ %,
wobei in dem Stahl die Oxideinschlüsse als glasartiges Gemisch die folgenden Gewichtsanteile aufweisen:
- 40 % ≤ SiO₂ ≤ 60 %,
- 5 % ≤ MnO ≤ 50 %,
- 1 % ≤ CaO ≤ 30 %,
- 0 % ≤ MgO ≤ 4 %,
- 5 % ≤ Al₂O₃ ≤ 25 %,
- 0 % ≤ Cr₂O₃ ≤ 4 %,
- 0 % ≤ TiO₂ ≤ 4 %,
- wobei die Oxide, aus denen die Einschlüsse bestehen, die folgende Beziehung erfüllen:
% Cr₂O₃ + % TiO₂ + % MgO < 10 %.

2. Stahl nach Anspruch 1, **dadurch gekennzeichnet, dass** die Zusammensetzung weniger als 50·10⁻⁴ % Schwefel enthält.

3. Stahl nach Anspruch 1, **dadurch gekennzeichnet, dass** die Zusammensetzung statt Eisen ferner weniger als 3 % Molybdän enthält.

4. Stahl nach Anspruch 1, **dadurch gekennzeichnet, dass** die Zusammensetzung statt Eisen ferner weniger als 4 % Kupfer enthält.

## Claims

1. Austenitic stainless steel for the production of wire, which can be used in the field of drawing wire down to diameters of less than 0.3 mm and in the field of producing components subjected to fatigue, **characterized by** the following composition by weight:
- 5 × 10⁻³% ≤ carbon ≤ 200 × 10⁻³%
- 5 × 10⁻³% ≤ nitrogen ≤ 400 × 10⁻³%
- 0.2% ≤ manganese ≤ 10%
- 12% ≤ chromium ≤ 23%
- 0.1% ≤ nickel ≤ 17%
- 0.1% ≤ silicon ≤ 2%,
the balance being iron and impurities inherent in the manufacture,
in which the residual elements are controlled so that:
- 0% ≤ sulphur ≤ 100 × 10⁻⁴%
- 40 × 10⁻⁴% ≤ total oxygen ≤ 120 × 10⁻⁴%
- 0% < aluminium ≤ 5 × 10⁻⁴%
- 0% ≤ magnesium ≤ 0.5 × 10⁻⁴%
- 0% < calcium ≤ 5 × 10⁻⁴%
- 0% ≤ titanium ≤ 4 × 10⁻⁴%
and in which oxide inclusions have, in the form of a glassy mixture, the following proportions by weight:
- 40% ≤ SiO₂ ≤ 60%
- 5% ≤ MnO ≤ 50%
- 1% ≤ CaO ≤ 30%
- 0% ≤ MgO ≤ 4%
- 5% ≤ Al₂O₃ ≤ 25%
- 0% ≤ Cr₂O₃ ≤ 4%
- 0% ≤ TiO₂ ≤ 4%,
the oxides of which the inclusions are composed satisfying the following relationship:
%Cr₂O₃ + %TiO₂ + %MgO < 10%.

2. Steel according to Claim 1, **characterized in that** its composition includes less than 50 × 10⁻⁴% sulphur.

3. Steel according to Claim 1, **characterized in that** its composition furthermore includes less than 3% molybdenum at the expense of iron.

4. Steel according to Claim 1, **characterized in that** its composition furthermore includes less than 4% copper at the expense of iron.
